# EUROPÄISCHE PATENTSCHRIFT

(11) **EP 0 299 950 B1**
(45) Veröffentlichungstag und Bekanntmachung des Hinweises auf die Patenterteilung: **16.10.1991**
(21) Anmeldenummer: 88890179.0
(22) Anmeldetag: 07.07.1988
(51) Int. Cl.: B24D 3/34

(54) **Halogenhaltige Füllstoffe für Schleifkörper, Verfahren zur Herstellung dieser Füllstoffe sowie diese enthaltende Schleifkörper**
Halogen-containing fillers for abrasive articles, method for the production of these fillers and abrasive articles containing them
Charges contenant des halogènes pour corps abrasifs, procédé pour la préparation de ces charges et corps abrasifs les contenant

(30) Priorität: 17.07.1987 AT 1810/87
(43) Veröffentlichungstag der Anmeldung: 18.01.1989
(73) Patentinhaber: CHEMSON POLYMER-ADDITIVE GESELLSCHAFT M.B.H., 9601 Arnoldstein (AT)
(72) Erfinder: Buxbaum, Lothar, Dr., A-9523 Villach/Landskron (AT); Stessel, Helmut, Dipl.-Ing., A-9601 Arnoldstein (AT)
(74) Vertreter: Collin, Hans, Dipl.-Ing. Dr.

(56) Entgegenhaltungen:
- EP-A- 0 061 035
- EP-B- 0 008 697
- AT-B- 370 024
- AT-B- 372 894
- DE-A- 1 577 577
- DE-A- 2 657 881
- DE-A- 3 441 596
- GB-A- 1 438 548

## Beschreibung

Die Erfindung betrifft halogenhaltige Füllstoffe für Schleifkörper, insbesondere für Schleif- oder Trennscheiben, ein Verfahren zur Herstellung dieser Füllstoffe sowie diese enthaltende Schleifkörper.

Schleifkörper, z.B. Trennscheiben, bestehen im wesentlichen aus drei Komponenten, nämlich dem abrasiven, körnigen Schleifmittel, einem Bindemittel, und Füllstoffen. Zur Aufnahme und Abführung der beim Schleifvorgang entstehenden Reibungswärme, zur Herabsetzung der Reibung zwischen Schleifkörper und Werkstück und zur Bildung von Schutzfilmen auf Schleifkorn, Werkstück und Spänen sind sogenannte schleifaktive Füllstoffe bekannt geworden.

Unter den zahlreichen als schleifaktive Füllstoffe eingesetzten Verbindungen sind Metallhalogenide und komplexe (mehrere Metalle enthaltende) Metallhalogenide besonders verbreitet. So betrifft z.B. die AT-B-372894 derartige Halogenide bzw. komplexe Halogenide der Formel
wobei

- A: ein Alkalimetall oder Ammonium,
- x: eine Zahl von 0 bis 10.
- Me^{II}: Mn, Ca, Mg, Zn, Sn, Cu, Co oder Ni,
- y: eine Zhal von 0 bis 2,
- Me^{III}: Al, B oder Ti ist,
- z: eine Zahl von 0 bis 2,
- Hal: ein Halogen darstellt,
- E: eine Zahl von 1 bis 10 ist;
- n: eine Zahl von 0 bis 10.
- B: ein Alkalimetall oder Ammonium ist.
- f: eine Zahl von 0 bis 1 ist.
- C: Ca, Mg, Zn, Sn oder Mn,
- g: eine Zahl von 0 bis 1 ist.
- e: eine Zahl von 1 bis 2 ist.
- m: eine Zahl von 0 bis 10 und
- o: eine Zahl von 0 bis 10 ist,

wobei als Beispiele Manganchloride, komplexe Manganchloride und komplexe Zinnchloride, die jeweils außer Mangan bzw. Zinn noch NH₄ oder K enthalten, angeführt sind. In der US-A-2216135 werden für diesen Zweck wasserfreie, wasserlösliche, nicht oxydierende anorganische Alkali- oder Erdalkalisalze mit Schmelzpunkten im Bereich von 700 bis 1200°C vorgeschlagen, wobei als Halogenide Chloride und Bromide genannt sind. Die EP-B-8697 beschreibt in diesem Zusammenhang Alkalichloroferrate (II, III) der Formel
wobei A ein Alkalimetall oder Ammonium ist, x eine Zahl von 1 bis 10, y eine Zahl von Null bis 1 und z eine Zahl von Null bis 1 ist und y und z nicht gleichzeitig Null sind, wobei das Ferrat vorzugsweise in Kombination mit einer basischen anorganischen Verbindung, z.B. Zinkoxid, Kaliumcarbonat oder Natriumsulfid gebildet ist, die auch im Gemisch mit KCl oder NaCl einsetzbar sind, und die DE-A-3441596 beschreibt Gemische aus basischem Aluminiumchlorid und KCl und/oder NaCl.

Ein wesentlicher Nachteil der bisher als schleifaktive Füllstoffe eingesetzten Halogenide ist der Umstand, daß sie stets in gewissem Maße hygroskopisch sind. Dies führt unter anderem dazu, daß sie z.B. mit den üblicherweise als Bindemittel eingesetzten Resolharzen (Phenolharzen) stark reagieren, so daß die Schleifkörper geringere und ungleichmäßige Festigkeit aufweisen. Weiterhin ergeben sich eine schmierige Körperoberfläche, die die Schleifleistung beeinträchtigt, sowie Korrosionserscheinungen an Maschinen und Werkstücken.

Dies war bereits erkannt worden und in der AT-B-372894 ist angegeben, daß die dort vorgeschlagenen besonderen Metallhalogenide eine sehr geringe Hygroskopizität aufweisen sollen.

Nunmehr wurde überraschenderweise gefunden, daß man die Eingenschaften der halogenhaltigen schleifaktiven Füllstoffe gemäß der AT-B-372894, der EP-B-8697 und/oder der DE-A-3441596 weigehend verbessern kann, wenn man sie zusammen mit mindestens einer Fluorverbindung, insbesondere mindestens einem Fluorid, und/oder mindestens einem Salz einer Sauerstoffsäure des Stickstoffs, Phosphors und/oder Schwefels einsetzt.

Dementsprechend ist der erfindungsgemäße halogenhaltige Füllstoff für Schleifkörper, auf Basis mindestens eines Metallhalogenids bzw. Metallkomplexsalzes der Formel
wobei

- A: ein Alkalimetall oder Ammonium,
- x: eine Zahl von 0 bis 10,
- Me^{II}: Mn, Ca, Mg, Zn, Sn, Cu, Co oder Ni,
- y: eine Zahl von 0 bis 2,
- Me^{III}: Al, B oder Ti ist,
- z: eine Zahl von 0 bis 2,
- Hal: ein Halogen darstellt,
- E: eine Zahl von 1 bis 10 ist;
- n: eine Zahl von 0 bis 10,
- B: ein Alkalimetall oder Ammonium ist,
- f: eine Zahl von 0 bis 1 ist,
- C: Ca, Mg, Zn, Sn oder Mn,
- g: eine Zahl von 0 bis 1 ist,
- e: eine Zahl von 1 bis 2 ist,
- m: eine Zahl von 0 bis 10 und
- o: eine Zahl von 0 bis 10 ist,

und/oder mindestens eines Alkalichloroferrats (II, III) der Formel
wobei A ein Alkalimetall oder Ammonium ist, x eine Zahl von 1 bis 10, y eine Zahl von Null bis 1 und z eine Zahl von Null bis 1 ist und y und z nicht gleichzeitig Null sind, wobei das Ferrat vorzugsweise in Kombination mit einer basischen anorganischen Verbindung, z.B. Zinkoxid, Kaliumcarbonat oder Natriumsulfid gebildet ist, und/oder mindestens eines Gemisches aus einem basischen Aluminiumchlorid mit NaCl und/oder KCl, dadurch gekennzeichnet, daß er zusätzlich entweder a) mindestens eine Fluorverbindung, oder b) mindestens ein Salz einer Sauerstoffsäure aus der Elementengruppe, die Stickstoff, Phosphor und Schwefel enthält, oder c) mindestens eine Fluorverbindung in Kombination mit mindestens einem unter b) genannten Sauerstoffsäuresalz umfaßt.

Die verschiedenen Sauerstoffsäuren des Stickstoffs, des Phosphors und des Schwefels sind z.B. in Hollemann-Wiberg, Lehrbuch der anorganischen Chemie, 81. bis 90. Auflage, Seiten 401 bis 413, 444 bis 461 und 328 bis 350 beschrieben, worauf als Offenbarung Bezug genommen wird.

Erfindungsgemäß sind die Kationen der Fluorverbindungen und Sauerstoffsäuresalze ausgewählt aus mindestens einem Bestandteil der Gruppe enthaltend Ammonium, die Alkali- und Erdalkalimetalle, Al, B, Co, Cu, Fe, Mn, Ni, Sn, Ti und Zn, wobei als einfachste Beispiele für die genannten Sauerstoffsäuresalze Nitrate, Phosphate und Sulfate genannt werden, z.B. Ca(NO₃)₂.

Weiterhin ist erfindungsgemäß die mindestens eine Fluorverbindung ausgewählt aus der Gruppe enthaltend Fluoride, Fluorosulfate, Fluorophosphate, Fluoroaluminate und Fluoroborate, wobei Fluoride bevorzugt sind.

Endlich beträgt erfindungsgemäß der Anteil an zusätzlicher entweder a) Fluorverbindung, oder b) Sauerstoffsäuresalz oder c) Kombination aus Fluorverbindung und Sauerstoffsäuresalz jeweils 1 bis 40 Masse-%, bezogen auf den halogenhaltigen Füllstoff, wobei ein Anteil von 3 bis 20 Masse-% bevorzugt ist.

Die Fluorverbindvngen, insbesondere Fluoride, und/oder die Salze der Sauerstoffsäuren des Stickstoffs, Phosphors und/oder Schwefels, können den bekannten halogenhaltigen schleifaktiven Füllstoffen, die ― z.B. wenn sie Komplexsalze sind ― auch einen Überschuß an Alkalichlorid (z.B. 15 Mol-%) enthalten können, wie z.B. in der EP-B-8697 beschrieben, einfach zugegeben werden; günstig erfolgt die Zugabe jedoch bei der Herstellung der halogenhaltigen Füllstoffe selbst, z.B. werden diese Zusätze entweder in der Schmelze oder in Lösung den Ausgangsprodukten zugesetzt und dann die so entstandene Komposition in bekannter Weise zu einem feinen Pulver verarbeitet.

Die erfindungsgemäßen Zusätze können einzeln oder als ein Gemisch mehrerer dieser Substanzen zum Einsatz kommen.

Durch den Zusatz basischer anorganischer Verbindungen wie z.B. Zinkoxid, Alkalicarbonat oder Natriumsulfid kann der pH-Wert so eingestellt werden, daß ein weitgehend neutrales Produkt entsteht, z.B. bei Komplexsalzen in Mengen von 2 bis 20 Masse-%, bezogen auf das Komplexsalz.

Erfindungsgemäße Schleifkörper, insbesondere Schleifscheiben, enthalten ein abrasives, körniges Schleifmittel, ein Bindemittel, wobei vor allem Phenolharze als Bindemittel üblich sind, und einen erfindungsgemäßen Füllstoffgegebenenfalls neben anderen Füllstoffen.

Vorteilhaft beträgt dabei der Anteil des erfindungsgemäßen Füllstoffs, insbesondere auf Basis eines Metall-Komplexhalogenids, mindestens 5 Masse-%, bezogen auf den Gesamtfüllstoff.

Dem erfindungsgemäßen Füllstoff können neben anorganischen Halogenverbindungen, wie z.B. Alkali- und/oder Erdalkalichloriden, auch organische Halogenverbindungen, insbesondere Chlor- und/oder Bromverbindungen, zugesetzt werden.

Die Verwendung von K- und Na-Sulfat und -Pyrophosphat sowie von Magnesiumsulfat als solchem als Zusatz zu Schleifkörpern ist aus der US-A-2216135 bekannt, jedoch nicht in Kombination mit halogenhaltigen, schleifaktiven Füllstoffen.

Die erfindungsgemäben Schleifscheiben werden in bekannter Weise hergestellt ― z.B. durch Vermischen der Komponenten, Preßformen und Härten ― und zeigen gute Schnittqualitäten (weiber Schnitt) und hohe Trennleistungen. Wegen der fast verschwundenen Hygroskopizität des Füllstoffes härten die Schleifscheiben gleichmäßiger aus, es gibt weniger Scheibenbrüche. Bei lagerung in feuchtem Klima bleiben die Schleifscheiben oberflächlich trocken.

Im folgenden wird die Erfindung anhand einiger Beispiele, die die erfindungsgemäße Modifizierung von halogenhaltigem Metallkomplexsalzen beschreiben, näher erläutert.

### Beispiel 1:

### 1.1) Herstellung des Komplexsalzes:

738,4 g KCl und 490 g MnCl₂-4 H₂O wurden im Graphittiegel bei 700°C geschmolzen. Nach dem Aufhören der Gasblasenentwicklung wurde die Schmelze noch 30 min bei 700°C gehalten, dann in eine Gußeisenform gegossen und nach einstündigem Abkühlen die erhaltene Festsubstanz im Backenbrecher vorgebrochen und anschließend vermahlen.

Das erhaltene Komplexsalz, dessen Ansatz auf die Herstellung von K₄MnCl₆ (bzw. K₂MnCl₄ · 2 KCl) abgestellt ist, besteht zu mindestens 50 % aus dieser Verbindung; daneben liegen andere Komplexverbindungen, vor allem K₃MnCl₅, K₂MnCl₄ sowie KMnCl₃, und freies Kaliumchlorid vor. Dies ist eine Erscheinung, die u.a. auch bei den Komplexen des Standes der Technik vorliegt, da sie typisch für derartige Verbindungen ist.

### 1.2) Modifizierung des Komplexsalzes:

Dem Ansatz 1.1) wurden vor dem Aufschmelzen jeweils 10 Masse-% Modifizierungsmittel, bezogen auf den Ansatz 1.1), zugesetzt und der Ansatz wie unter 1.1) angegeben verarbeitet.

Die erhaltenen Ergebnisse sind in der folgenden Tabelle zusammengefaßt:

### Beispiel 2:

### 2.1) Herstellung des Komplexsalzes:

340,8 g ZnCl₂ wurden mit 745,5 g KCl vermischt und im Graphittiegel bei 700°C geschmolzen. Die Schmelze wurde 30 min bei 700°C gehalten und wie unter 1.1) weiterverarbeitet.

### 2.2) Modifizierung des Komplexsalzes:

Dem Ansatz 2.1) wurden vor dem Aufschmelzen jeweils 10 Masse-% Modifizierungsmittel, bezogen auf den Ansatz 2.1), zugesetzt und der Ansatz wie unter 2.1) angegeben verarbeitet.

Die erhaltenen Ergebnisse sind in der folgenden Tabelle zusammengefäßt:

### Beispiel 3:

### 3.1) Herstellung des Komplexsalzes

298,2 g KCl und 134,5 g CuCl₂ wurden im Graphittiegel bei 500°C geschmolzen. Die Schmelze wurde 30 min bei 500°C gehalten und wie unter 1.1) weiterverarbeitet.

### 3.2) Modifizierung des Komplexsalzes mit Na₂SO₄

Dem Ansatz 3.1) wurden vor dem Aufschmelzen 10 bzw. 30% Na₂SO₄ zugesetzt und der Ansatz wie unter 2.1) weiterverarbeitet.

### 3.3) Modifizierung des Komplexsalzes mit K₂SO₄

Dem Ansatz 3.1) wurden vor dem Aufschmelzen 10 bzw. 30% K₂SO₄ zugesetzt und der Ansatz wie unter 2.1) weiterverarbeitet.

In den Beispielen wurde die Wasseraufnahme jeweils wie folgt bestimmt: Die Proben wurden gesiebt und je 2 g der Fraktion < 125 µ auf einer Kristallisierschale gleichmäßig ausgebreitet. Die Schalen wurden in einem Gefäß mit 65% rel. Luftfeuchte gelagert und nach 100 Stunden die jeweilige Gewichtszunahme festgestellt.

Man erkennt, daß mittels der erfindungsgemäßen Modifikation die Wasseraufnahme der eingesetzten halogenhaltigen, schleifaktiven Zusatzstoffe wesentlich herabsetzbar ist.

## Patentansprüche

1. Halogenhaltiger Füllstoff für Schleifkörper, auf Basis mindestens eines Metallhalogenids bzw. Metallkomplexsalzes der Formel wobei
A ein Alkalimetall oder Ammonium,
x eine Zahl von 0 bis 10,
Me^{II} Mn, Ca, Mg, Zn, Sn, Cu, Co oder Ni,
y eine Zahl von 0 bis 2,
Me^{III} Al, B oder Ti ist,
z eine Zahl von 0 bis 2,
Hal ein Halogen darstellt,
E eine Zahl von 1 bis 10 ist;
n eine Zahl von 0 bis 10,
B ein Alkalimetall oder Ammonium ist,
f eine Zahl von 0 bis 1 ist,
C Ca, Mg, Zn, Sn oder Mn,
g eine Zahl von 0 bis 1 ist,
e eine Zahl von 1 bis 2 ist,
m eine Zahl von 0 bis 10 und
o eine Zahl von 0 bis 10 ist,
und/oder mindestens eines Alkalichloroferrats (II, III) der Formel wobei A ein Alkalimetall oder Ammonium ist, x eine Zahl von 1 bis 10, y eine Zahl von Null bis 1 und z eine Zahl von Null bis 1 ist und y und z nicht gleichzeitig Null sind, wobei das Ferrat vorzugsweise in Kombination mit einer basischen anorganischen Verbindung, z.B. Zinkoxid, Kaliumcarbonat oder Natriumsulfid gebildet ist, und/oder mindestens eines Gemisches aus einem basischen Aluminiumchlorid mit NaCl und/oder KCl, dadurch gekennzeichnet, daß er zusätzlich entweder a) mindestens eine Fluorverbindung, oder b) mindestens ein Salz einer Sauerstoffsäure aus der Elementengruppe, die Stickstoff, Phosphor und Schwefel enthält, oder c) mindestens eine Fluorverbindung in Kombination mit mindestens einem unter b) genannten Sauerstoffsäuresalz umfaßt.

2. Füllstoff nach Anspruch 1, dadurch gekennzeichnet, daß die Kationen der Fluorverbindungen und Sauerstoffsäuresalze ausgewählt sind aus mindestens einem Bestandteil der Gruppe enthaltend Ammonium, die Alkali- und Erdalkalimetalle, Al, B, Co, Cu, Fe, Mn, Ni, Sn, Ti und Zn.

3. Füllstoff nach Anspruch 1 oder 2, dadurch gekennzeichnet, daß die mindestens eine Fluorverbindung ausgewählt ist aus der Gruppe enthaltend Fluoride, Fluorosulfate, Fluorophosphate, Fluoroaluminate und Fluoroborate.

4. Füllstoff nach Anspruch 3, dadurch gekennzeichnet, daß die mindestens eine Fluorverbindung ausgewählt ist aus der Gruppe der Fluoride.

5. Füllstoff nach einem der Ansprüche 1 bis 4, dadurch gekennzeichnet, daß der Anteil an zusätzlicher entweder a) Fluorverbindung, oder b) Sauerstoffsäuresalz oder c) Kombination aus Fluorverbindung und Sauerstoffsäuresalz jeweils 1 bis 40 Masse-%, bezogen auf den halogenhaltigen Füllstoff, beträgt.

6. Füllstoff nach Anspruch 5, dadurch gekennzeichnet, daß der Anteil an zusätzlicher entweder a) Fluorverbindung, oder b) Sauerstoffsäuresalz oder c) Kombination aus Fluorverbindung und Sauerstoffsäuresalz jeweils 3 bis 20 Masse-%, bezogen auf den halogenhaltigen Füllstoff, beträgt.

7. Schleifkörper, insbesondere für Metalle, der ein Schleifmittel, ein Bindemittel und einen schleifaktiven halogenhaltigen Füllstoff auf Basis mindestens eines Metallhalogenids bzw. Metallkomplexsalzes der Formel wobei
A ein Alkalimetall oder Ammonium,
x eine Zahl von 0 bis 10,
Me^{II} Mn, Ca, Mg, Zn, Sn, Cu, Co oder Ni,
y eine Zahl von 0 bis 2,
Me^{III} Al, B oder Ti ist,
z eine Zahl von 0 bis 2,
Hal ein Halogen darstellt,
E eine Zahl von 1 bis 10 ist;
n eine Zahl von 0 bis 10,
B ein Alkalimetall oder Ammonium ist,
f eine Zahl von 0 bis 1 ist,
C Ca. Mg, Zn, Sn oder Mn,
g eine Zahl von 0 bis 1 ist,
e eine Zahl von 1 bis 2 ist,
m eine Zahl von 0 bis 10 und
o eine Zahl von 0 bis 10 ist,
und/oder mindestens eines Alkalichloroferrats (II, III) der Formel wobei A ein Alkalimetall oder Ammonium ist, x eine Zahl von 1 bis 10, y eine Zahl von Null bis 1 und z eine Zahl von Null bis 1 ist und y und z nicht gleichzeitig Null sind, wobei das Ferrat vorzugsweise in Kombination mit einer basischen anorganischen Verbindung, z.B. Zinkoxid, Kaliumcarbonat oder Natriumsulfid gebildet ist, und/oder mindestens eines Gemisches aus einem basischen Aluminiumchlorid mit NaCl und/oder KCl, gegebenenfalls neben anderen Füllstoffen, enthält, dadurch gekennzeichnet, daß der halogenhaltige Füllstoff zusätzlich entweder a) mindestens eine Fluorverbindung, oder b) mindestens ein Salz einer Sauerstoffsäure aus der Elementengruppe, die Stickstoff, Phosphor und Schwefel enthält, oder c) mindestens eine Fluorverbindung in Kombination mit mindestens einem unter b) genannten Sauerstoffsäuresalz umfaßt.

8. Schleifkörper nach Anspruch 7, dadurch gekennzeichnet, daß im halogenhaltigen Füllstoff die Kationen der Fluorverbindungen und Sauerstoffsäuresalze ausgewählt sind aus mindestens einem Bestandteil der Gruppe enthaltend Ammonium, die Alkali- und Erdalkalimetalle, Al, B, Co, Cu, Fe, Mn, Ni, Sn, Ti und Zn.

9. Schleifkörper nach Anspruch 7 oder 8, dadurch gekennzeichnet, daß im halogenhaltigen Füllstoff die mindestens eine Fluorverbindung ausgewählt ist aus der Gruppe enthaltend Fluoride, Fluorosulfate, Fluorophosphate, Fluoroaluminate und Fluoroborate.

10. Schleifkörper nach Anspruch 9, dadurch gekennzeichnet, daß im halogenhaltigen Füllstoff die mindestens eine Fluorverbindung ausgewählt ist aus der Gruppe der Fluoride.

11. Schleifkörper nach einem der Ansprüche 7 bis 10, dadurch gekennzeichnet, daß im halogenhaltigen Füllstoff der Anteil an zusätzlicher entweder a) Fluorverbindung, oder b) Sauerstoffsäuresalz oder c) Kombination aus Fluorverbindung und Sauerstoffsäuresalz jeweils 1 bis 40 Masse-%, bezogen auf den halogenhaltigen Füllstoff, beträgt.

12. Schleifkörper nach Anspruch 11, dadurch gekennzeichnet, daß im halogenhaltigen Füllstoff der Anteil an zusätzlicher entweder a) Fluorverbindung, oder b) Sauerstoffsäuresalz oder c) Kombination aus Fluorverbindung und Sauerstoffsäuresalz jeweils 3 bis 20 Masse-%, bezogen auf den halogenhaltigen Füllstoff, beträgt.

13. Schleifkörper nach einem der Ansprüche 7 bis 12, dadurch gekennzeichnet, daß mindestens 5 Masse-% des Gesamtfüllstoffs aus dem halogenhaltigen Füllstoff gebildet sind.

14. Verfahren zur Herstellung eines schleifaktiven halogenhaltigen Füllstoffs für Schleifkörper, dadurch gekennzeichnet, daß einem halogenhaltigen Füllstoff auf Basis 1)mindestens eines Metallhalogenids bzw. Metallkomplexsalzes der Formel wobei
A ein Alkalimetall oder Ammonium,
x eine Zahl von 0 bis 10,
Me^{II} Mnn Ca, Mg, Zn, Sn, Cu, Co oder Ni,
y eine Zahl von 0 bis 2,
Me^{III} Al, B oder Ti ist,
z eine Zahl von 0 bis 2,
Hal ein Halogen darstellt,
E eine Zahl von 1 bis 10 ist;
n eine Zahl von 0 bis 10,
B ein Alkalimetall oder Ammonium ist,
f eine Zahl von 0 bis 1 ist,
C Ca, Mg, Zn, Sn oder Mn.
g eine Zahl von 0 bis 1 ist.
e eine Zahl von 1 bis 2 ist,
m eine Zahl von 0 bis 10 und
o eine Zahl von 0 bis 10 ist,
oder 2) mindestens eines Alkalichloroferrats (II, III) der Formel wobei A ein Alkalimetall oder Ammonium ist, x eine Zahl von 1 bis 10, y eine Zahl von Null bis 1 und z eine Zahl von Null bis 1 ist und y und z nicht gleichzeitig Null sind, oder 3) mindestens eines Gemisches aus eine; m basischen Aluminiumchlorid mit NaCl, KCl oder NaCl + KCl, oder 4) eines Gemisches aus mindestens zwei der Komponenten 1) bis 3), bzw. dem Ansatz zu seiner Bildung zusätzlich entweder a) midestens eine Fluoverbindung, oder b) mindestens ein Salz einer Sauerstoffsäure aus der Elementengruppe, die Stickstoff, Phosphor und Schwefel enthält, oder c) mindestens eine Fluorverbindung in Kombination mit mindestens einem unter b) genannten Sauerstoffsäuresalz zugegeben wird.

15. Verfahren nach Anspruch 14, dadurch gekennzeichnet, daß ein Ferrat eingesetzt wird, das in Kombination mit einer basischen anorganischen Verbindung, z.B. Zinkoxid, Kaliumcarbonat oder Natriumsulfid, gebildet ist.

16. Verfahren nach Anspruch 14 oder 15, dadurch gekennzeichnet, daß die Kationen der Fluorverbindungen und Sauerstoffsäuresalze ausgewählt sind aus mindestens einem Bestandteil der Gruppe enthaltend Ammonium, die Alkali- und Erdalkalimetalle, Al, B, Co, Cu, Fe, Mn, Ni, Sn, Ti und Zn.

17. Verfahren nach einem der Ansprüche 14 bis 16, dadurch gekennzeichnet, daß mindestens eine Fluorverbindung ausgewählt aus der Gruppe enthaltend Fluoride, Fluorosulfate, Fluorophosphate, Fluoroaluminate und Fluoroborate, zugegeben wird.

18. Verfahren nach Anspruch 17, dadurch gekennzeichnet, daß mindestens eine Fluorverbindung ausgewählt aus der Gruppe der Fluoride zugegeben wird

19. Verfahren nach einem der Ansprüche 14 bis 18, dadurch gekennzeichnet, daß der Anteil an zusätzlicher entweder a) Fluorverbindung, oder b) Sauerstoffsäuresalz oder c) Kombination aus Fluorverbindung und Sauerstoffsäuresalz jeweils in einer Menge von 1 bis 40 Masse-%, bezogen auf den halogenhaltigen Füllstoff,zugegeben wird.

20. Verfahren nach Anspruch 19, dadurch gekennzeichnet, daß der Anteil an zusätzlicher entweder a) Fluorverbindung, oder b) Sauerstoffsäuresalz oder c) Kombination aus Fluorverbindung und Sauerstoffsäuresalz jeweils in einer Menge von 3 bis 20 Masse-%, bezogen auf den halogenhaltigen Füllstoff, zugegeben wird.

## Claims

1. A halogen-containing filler for abrasive bodies on the basis of at least one metal halide or metal complex salt of the formula wherein
A is an alkali metal or ammonium,
x is a number from 0 to 10,
Me^{II} is Mn, Ca, Mg, Zn, Sn, Cu, Co or Ni,
y is a number from 0 to 2,
Me^{III} is Al, B or Ti,
z is a number from 0 to 2,
Hal is a halogen,
E is a number from 1 to 10,
n is a number from 0 to 10,
B is an alkali metal or ammonium,
f is a number from 0 to 1,
C is Ca, Mg, Zn, Sn or Mn,
g is a number from 0 to 1,
e is a number from 1 to 2,
m is a number from 0 to 10 and
o is a number from 0 to 10,
and/or at least one alkali chloroferrate (II, III) of the formula wherein
A is an alkali metal or ammonium,
x is a number from 1 to 10,
y is a number from 0 to 1,
z is a number from 0 to 1
with the proviso that y and z
cannot be zero at the same time, the ferrate preferably being formed in combination with a basic inorganic compound, for instance zinc oxide, potassium carbonate or sodium sulfide and/or at least one mixture of a basic aluminium chloride with NaCl and/or KCl, characterized in that it contains as additive compounds either a) at least one fluorine compound or b) at least one salt of an oxygen acid selected from the group of elements consisting of nitrogen, phosphorus and sulfur, or c) at least one fluorine compound in combination with at least one of the oxygen acid salts enumerated under b).

2. A filler according to claim 1, wherein the cations of the fluorine compounds and oxygen acid salts are selected from at least one member of the group consisting of ammonium, alkali metals, alkaline earth metals, Al, B, Co, Cu, Fe, Mn, Ni, Sn, Ti and Zn.

3. A filler according to claim 1 or 2, wherein the at least one fluorine compound is selected from the group consisting of fluorides, fluorosulfates, fluorophosphates, fluoroaluminates and fluoroborates.

4. A filler according to claim 3, wherein the at least one fluorine compound is selected from the group consisting of fluorides.

5. A filler according to any one of the claims 1 to 4, wherein the additive compounds a) fluorine compound or b) oxygen acid salt or c) a combination of fluorine compound and oxygen acid salt comprise to 1 to 40 percent by weight of the halogen-containing filler.

6. A filler according to claim 5, wherein the additive compounds a) fluorine compound or b) oxygen acid salt or c) a combination of fluorine compound and oxygen acid salt comprise 3 to 20 percent by weight of the halogen-containing filler.

7. An abrasive body, in particular for metals, containing an abrasive, a binder and an active halogen-cotaining filler on the basis of at least one metal halide or metal complex salt of the formula wherein
A is an alkali metal or ammonium,
x is a number from 0 to 10,
Me^{II} is Mn, Ca, Mg, Zn, Sn, Cu, Co or Ni,
y is a number from 0 to 2,
Me^{III} is Al, B or Ti,
z is a number from 0 to 2,
Hal is a halogen,
E is a number from 1 to 10,
n is a number from 0 to 10,
B is an alkali metal or ammonium,
f is a number from 0 to 1,
C is Ca, Mg, Zn, Sn or Mn,
g is a number from 0 to 1,
e is a number from 1 to 2,
m is a number from 0 to 10 and
o is a number from 0 to 10,
and/or at least one alkali chloroferrate (II, III) of the formula wherein
A is an alkali metal or ammonium,
x is a number from 1 to 10,
y is a number from 0 to 1,
z is a number from 0 to 1, with the
proviso that y and z cannot be zero at the same time, the ferrate preferably being formed in combination with a basic inorganic compound, for instance zinc oxide, potassium carbonate or sodium sulfide, and/or at least one mixture of a basic aluminium chloride with NaCl and/or KCl, optionally in addition to other fillers, characterized in that the halogen-containing filler comprises as additive compounds either a) at least one fluorine compound, or b) at least one salt of an oxygen acid of the group of elements consisting of nitrogen, phosphorus and sulfur, or c) at least one fluorine compound in combination with at least one oxygen acid salt enumerated under b).

8. An abrasive body according to claim 7, wherein the cations of the fluorine compounds and oxygen acid salts in the halogen-containing filler are selected from at least one member of the group consisting of ammonium, alkali metals, alkaline earth metals, Al, B, Co, Cu, Fe, Mn, Ni, Sn, Ti and Zn.

9. An abrasive body according to claim 7 or 8, wherein the at least one fluorine compound in the halogen-containing filler is selected from the group consisting of fluorides, fluorosulfates, fluorophosphates, fluoroaluminates and fluoroborates.

10. An abrasive body according to claim 9, wherein the at least one fluorine compound in the halogen-containing filler is selected from the group consisting of fluorides.

11. An abrasive body according to any one of the claims 7 to 10, wherein in the halogen-containing filler, the additive compounds a) fluorine compound or b) oxygen acid salt or c) a combination of fluorine compound and oxygen acid salt comprise 1 to 40 percent by weight of the halogen-containing filler.

12. An abrasive body according to claim 11, wherein in the halogen-containing filler, the additive compounds a) fluorine compound or b) oxygen acid salt or c) a combination of fluorine compound and oxygen acid salt comprise 3 to 20 percent by weight of the halogen-containing filler.

13. An abrasive body according to any one of the claims 7 to 12, wherein at least 5 percent by weight of the total filler are formed of the halogen-containing filler.

14. A process of producing an active halogen-containing filler for abrasive bodies, characterized in that to a halogen-containing filler on the basis of 1) at least one metal halide or metal complex salt of the formula wherein
A is an alkali metal or ammonium,
x is a number from 0 to 10,
Me^{II} s Mn, Ca, Mg, Zn, Sn, Cu, Co or Ni,
y is a number from 0 to 2,
Me^{III} is Al, B or Ti,
z is a number from 0 to 2,
Hal is halogen,
E is a number from 1 to 10,
n is a number from 0 to 10,
B is an alkali metal or ammonium,
f is a number from 0 to 1,
C is Ca, Mg, Zn, Sn or Mn,
g is a number from 0 to 1,
e is a number from 1 to 2,
m is a number from 0 to 10 and
o is a number from 0 to 10,
or 2) at least one alkali chloroferrate (II, III) of the formula wherein
A is an alkali metal or ammonium,
x is a number from 1 to 10,
y is a number from 0 to 1,
z is a number from 0 to 1,
with the proviso that y and z
cannot be zero at the same time,
or 3) at least one mixture of a basic aluminium chloride with NaCl, KCl or NaCl + KCl, or 4) a mixture of at least two of the components of 1) to 3), or to the starting batch for its formation, additionally either a) at least one fluorine compound or b) at least one salt of an oxygen acid of the group of elements comprising nitrogen, phosphorus and sulfur, or c) at least one fluorine compound in combination with at least one of the oxygen acid salts enumerated under b).

15. A process according to claim 14, wherein a ferrate formed in combination with a basic inorganic compound, for instance zinc oxide, potassium carbonate or sodium sulfide, is employed.

16. A Process according to claim 14 or 15, wherein the cations of the fluorine compounds and oxygen acid salts are selected from at least one member of the group consisting of ammonium, alkali metals, alkaline earth metals, Al, B, Co, Cu, Fe, Mn, Ni, Sn, Ti and Zn.

17. A process according to any one of the claims 14 to 16, wherein the additive compound is at least one fluorine compound selected from the group consisting of fluorides, fluorosulfates, fluorophosphates, fluoroaluminates and fluoroborates.

18. A process according to claim 17, wherein the additive compound is at least one fluorine compound selected from the group consisting of fluorides.

19. A process according to any one of the claims 14 to 18, wherein the additive compounds a) fluorine compound or b) oxygen acid salt or c) a combination of fluorine compound and oxygen acid salt comprise 1 to 40 percent by weight of the halogen-containing filler.

20. A process according to claim 19, wherein the additive compounds a) fluorine compound or b) oxygen acid salt or c) a combination of fluorine compound and oxygen acid salt comprise 3 to 20 percent by weight of the halogen-containing filler.

## Revendications

1. Masse de remplissage halogénée pour meules à abrasifs, sur base d'au moins un halogénure d'un métal ou sel de complexe d'un métal de la formule dans laquelle
A est un métal alcalin ou l'ammonium,
x est un nombre de 0 à 10,
Me^{II} représente Mn, Ca, Mg, Zn, Sn, Cu, Co ou Ni,
y est un nombre de 0 à 2,
Me^{III} est Al, B ou Ti,
z est un nombre de 0 à 2,
Hal représente un halogène,
E est un nombre de 1 à 10,
n est un nombre de 0 à 10,
B est un métal alcalin ou l'ammonium,
f est un nombre de 0 à 1,
C est Ca, Mg, Zn, Sn ou Mn,
g est un nombre de 0 à 1,
e est un nombre de 1 à 2,
m est un nombre de 0 à 10 et
o est un nombre de 0 à 10,
et/ou au moins un chloroferrate alcalin (II, III) de la formule dans laquelle
A est un métal alcalin ou l'ammonium,
x est un nombre de 1 à 10,
y est un nombre de 0 à 1,
z est un nombre de 0 à 1,
pourvu que y et z ne sont pas zéro au même temps,
le ferrate étant formé, de préférence, en combinaison avec un composé basique inorganique, par exemple l'oxyde de zinc, le carbonate de potassium, ou le sulfure de sodium, et/ou ou moins un mélange d'un chlorure basique d'aluminium avec NaCl et/ou KCl, caractérisée en ce qu'elle comporte en addition ou a) au moins un composé fluoré, ou b) au moins un sel d'un acide oxygéné choisi du groupe des éléments comportant l'azote, le phosphore et le soufre, ou c) ou moins un composé fluoré en combinaison avec un des sels d'acides oxygénés énumérés sous b).

2. Masse de remplissage selon la revendication 1, caractérisée en ce que les cations du composé fluoré et des sels d'acides oxygénés sont choisis parmi au moins un des composants du groupe comportant l'ammonium, les métaux alcalins,les métaux alcalino-terreux, Al, B, Co, Cu, Fe, Mn, Ni, Sn, Ti et Zn.

3. Masse de remplissage selon la revendication 1 ou 2, caractérisée en ce que l'au moins un composé fluoré est choisi du groupe comportant les fluorures, les fluorosulfates, les fluorophosphates, les fluoroaluminates et les fluoroborates.

4. Masse de remplissage selon la revendication 3, caractérisée en ce que l'au moins un composé fluoré est choisi du groupe des fluorures.

5. Masse de remplissage selon une des revendications 1 à 4, caractérisée en ce que le composé additif ou a) composé fluoré, ou b) sel d'acide oxygéné ou c) la combinaison du composé fluoré et le sel d'acide oxygène, comporte de 1 à 40 pourcent en poids de la masse de remplissage halogénée.

6. Masse de remplissage selon la revendication 5, caractérisée en ce que le composé additif, ou a) composé fluoré, ou b) sel d'acide oxygéné ou c) la combinaison du composé fluoré et le sel d'acide oxygéné, comporte de 3 à 20 pourcent en poids de la masse de remplissage halogénée.

7. Meule à abrasif, en particulier pour métaux, comportant un abrasif, un liant et une masse de remplissage halogénée active sur base d'au moins un halogénure d'un métal ou sel de complexe d'un métal de la formule dans laquelle
A est un métal alcalin ou l'ammonium,
x est un nombre de 0 à 10,
Me^{II} est Mn, Ca, Mg, Zn, Sn, Cu, Co ou Ni,
y est un nombre de 0 à 2,
Me^{III} est Al, B ou Ti,
z est un nombre de 0 à 2,
Hal est un halogène,
E est un nombre de 0 à 10,
B est un métal alcalin ou l'ammonium,
f est un nombre de 0 à 1,
C est Ca, Mg, Zn, Sn ou Mn,
g est un nombre de 0 à 1,
e est un nombre de 1 à 2,
m est un nombre de 0 à 10 et
0 est un nombre de 0 à 10,
et/ou au moins un chloroferrate alcalin (II, III) de la formule dans laquelle
A est un métal alcalin ou l'ammonium,
x est un nombre de 1 à 10,
y est un nombre de 0 à 1 et
z est un nombre de 0 à 1,
pourvu que y et z ne sont pas zéro au même temps,
le ferrate étant formé, de préférence, en combinaison avec un composé basique inorganique, par exemple l'oxyde de zinc, le carbonate de potassium ou le sulfure de sodium, et/ou au moins un mélange d'un chlorure basique d'aluminium avec NaCl et/ou KCl, le cas échéant en addition à d'autres masses de remplissage, caractérisée en ce que la masse de remplissage halogénée comporte comme composés additifs ou a) au moins un composé fluoré, ou b) au moins un sel d'acide ogygéné choisi du groupe des éléments comportant l'azote, le phosphore et le soufre, ou c) au moins un composé fluoré en combinaison avec au moins un des sels d'acides oxygénés énumérés sous b).

8. Meule à abrasif selon la revendication 7, caractérisée en ce que les cations des composés fluorés et des sels d'acides oxygénés dans la masse de remplissage halogénée sont choisis parmi au moins un composant du groupe comportant l'ammonium, les métaux alcalins, les métaux alcalino-terreux, Al, B, Co, Cu, Fe, Mn, Ni, Sn, Ti et Zn.

9. Meule à abrasif selon la revendication 7 ou 8, caractérisée en ce que l'au moins un composé fluoré dans la masse de remplissage halogénée est choisi du groupe comportant les fluorides, les fluorosulfates, les fluorophosphates, les fluoroaluminates et les fluoroborates.

10. Meule à abrasif selon la revendication 9, caractérisée en ce que l'au moins un composé fluoré dans la masse de remplissage halogénée est choisi du groupe des fluorures.

11. Meule à abrasif selon une des revendications 7 à 10, caractérisée en ce que les composés additifs dans la masse de remplissage halogénée, ou a) composé fluoré, ou b) sel d'acide oxygéné ou c) la combinaison du composé fluoré et le sel d'acide oxygéné, comportent 1 à 40 pourcent en poids de la masse de remplissage halogénée.

12. Meule à abrasif selon la revendication 11, caractérisée en ce que les composés additifs dans la masse de remplissage halogénée, ou a) composé fluoré, ou b) sel d'acide ogygéné, ou c) la combinaison du composé fluoré et le sel d'acide oxygéné, comportent 3 à 20 pourcent en poids de la masse de remplissage halogénée.

13. Meule à abrasif selon une des revendications 7 à 12, caractérisée en ce qu'au moins 5 pourcent en poids de l'entière masse de remplissage sont formés par la masse de remplissage halogénée.

14. Procédé pour la fabrication d'une masse de remplissage halogénée active pour meules à abrasifs, caractérisé en ce qu'on ajoute à une masse de remplissage halogénée sur base de 1) au moins un halogénure d'un métal ou sel de complexe d'un métal de la formule dans laquelle
A est un métal alcalin ou l'ammonium,
x et un nombre de 0 à 10,
Me^{II} est Mn, Ca, Mg, Zn, Sn, Cu, Co ou Ni,
y est un nombre de 0 à 2,
Me^{III} est Al, B ou Ti,
z est un nombre de 0 à 2,
Hal est un halogène,
E est un nombre de 1 à 10,
n est un nombre de 0 à 10,
B est un métal alcalin ou l'ammonium,
f est un nombre de 0 à 1,
C est Ca, Mg, Zn, Sn ou Mn,
g est un nombre de 0 à 1,
e est un nombre de 1 à 2,
m est un nombre de 0 à 10 et
o est un nombre de 0 à 10, ou
2) au moins un chloroferrate alcalin (II, III) de la formule dans laquelle
A est un métal alcalin ou l'ammonium,
x est un nombre de 1 à 10,
y est un nombre de 0 à 1, et
z est un nombre de 0 à 1,
pourvu que y et z ne sont pas éro au même temps,
ou 3) au moins un mélange d'un chlorure basique d'aluminium avec NaCl, KCl ou NaCl + KCl, ou 4) un mélange d'au moins deux des composants 1) à 3), ou au matériau d'origine pour sa formation, ou a) au moins un composé fluoré, ou b) au moins un sel d'acide oxygéné choisi du groupe des éléments comportant l'azote, le phosphore et le soufre, ou c) au moins un composé fluoré en combinaison avec un des sels d'acides oxygénés énumérés sous b).

15. Procédé selon la revendication 14, caractérisé en ce que l'on utilise un ferrate formé en combinaison avec un composé basique inorganique, par exemple l'oxyde de zinc, le carbonate de potassium ou le sulfure de sodium.

16. Procédé selon la revendication 14 ou 15, caractérisé en ce que les cations des composés fluorés et des sels des acides oxygénés sont choisis parmi au moins un des composants du groupe comportant l'ammonium, les métaux alcalins, les métaux alcalino-terreux, Al, B, Co, Cu, Fe, Mn, Ni, Sn, Ti et Zn.

17. Procédé selon une des revendications 14 à 16, caractérisé en ce que l'on ajoute au moins un composé fluoré choisi du groupe comportant les fluorures, les fluorosulfates, les fluorophosphates, les fluoroaluminates et les fluoroborates.

18. Procédé selon la revendication 17, caractérisé en ce que l'on ajoute au moins un composé fluoré choisi du groupe des fluorures.

19. Procédé selon une des revendications 14 à 18, caractérisé en ce que les composés additifs ajoutés, ou a) composé fluoré, ou b) sel d'acide oxygéné, ou c) la combinaison du composé fluoré et le sel d'acide oxygéné, comportent 1 à 40 pourcent en poids de la masse de remplissage halogénée.

20. Procédé selon la revendication 19, caractérisé en ce que les composés additifs ajoutés, ou a) composé fluoré, ou b) sel d'acide oxygéné, ou c) la combinaison du composé fluoré et le sel d'acide oxygéné, comportent 3 à 20 pourcent en poids de la masse de remplissage halogénée.
